# EUROPÄISCHE PATENTANMELDUNG

(11) **EP 1 048 771 A1**
(43) Veröffentlichungstag der Anmeldung: **02.11.2000**
(21) Anmeldenummer: 00103508.8
(22) Anmeldetag: 18.02.2000
(51) Int. Cl.: D04H 1/42, D04H 1/48, D04H 1/54, D04H 3/03, D04H 3/14, D04H 3/12, D01D 5/30, D01D 5/34, D01F 8/06, D01F 8/14, D01D 5/253, D01D 5/36

(54) **Nichtgewebtes Vlies aus thermogebundenen Fäden oder Fasern**

(30) Priorität: 01.03.1999 FR 9902601
(71) Anmelder: Firma Carl Freudenberg, 69469 Weinheim (DE)
(72) Erfinder: Groten, Robert Dr., 68280 Sundhoffen (FR); Baravian, Jean, 69150 Decines (FR); Riboulet, Georges, 68000 Colmar (FR)

(57) **Zusammenfassung**

Diese Erfindung hat ein nichtgewebtes Vlies zum Gegenstand, das mindestens zum Teil aus Endlosfäden oder zusammengesetzten Fasern hergestellt wird, die aus mindestens zwei Komponenten aus thermoplastischen polymeren Materialien bestehen.

Vlies, das dadurch gekennzeichnet ist, dass es mindestens teilweise aus einheitlichen Fäden oder Fasern besteht, die zu 5 % bis 50 % ihres Gewichts ein Polymer umfassen, das dazu bestimmt ist, das Bindemittel darzustellen, und in ihrem Querschnitt mindestens zwei unterschiedliche Polymerbereiche oder -zonen aufweisen, die das Bindemittel darstellen, und/oder mindestens zwei unterschiedliche Polymerbereiche oder -zonen aufweisen, die die strukturelle(n) Komponente(n) des resultierenden Vlieses darstellen, wobei dieses Vlies nach der Herstellung einer Behandlung durch Thermobindung unterzogen wird.

## Beschreibung

Vorliegende Erfindung fällt in das Gebiet der nichtgewebten Produkte aus thermoplastischen Polymeren und hat zum Gegenstand ein nichtgewebtes Vlies aus thermogebundenen Fäden oder Fasern.

Es ist bekannt, daß man, um ein nichtgewebtes Vlies strukturell zu verstärken (Kohäsion, mechanische Eigenschaften), auf die Thermobindung zurückgreift.

Zu diesem Zweck umfasst das Vlies im allgemeinen zwei Typen von Fäden oder Fasern aus zwei unterschiedlichen polymeren Materialien oder aus Fäden oder Fasern, die aus zwei verschiedenen polymeren Materialien geformt sind, die trennbar oder nicht trennbar sind, von denen eines dazu bestimmt ist, die bindende Substanz zu bilden, die eine niedrigere Plastifizierungs- und/oder Schmelztemperatur besitzt als das andere Polymer, das dazu bestimmt ist, die Struktur des Vlieses zu bilden.

Die Konfigurationen der gegenwärtig für die Herstellung dieses Typs thermobindfähiges Vlies eingesetzten Fäden oder Fasern sind im wesentlichen drei, nämlich
1) eine zufällige Verteilung von zwei Arten unabhängiger Fäden oder Fasern, von denen der eine die bindende, der andere die strukturelle Komponente darstellt, die getrennt extrudiert oder als zusammengesetzte Monofäden coextrudiert und danach in zwei Arten, den beiden Polymeren entsprechenden Elementarfäden gespalten werden,
2) Fäden oder Fasern, die aus einer bindenden Polymerhülle und einem strukturellen Polymerkern oder -herz bestehen,
3) Zweilamellige Fäden oder Fasern, die einen bindenden und einen strukturellen Streifen aufweisen.

Jede dieser Konfigurationen weist jedoch Nachteile und/oder Einschränkungen auf.

So führt die Konfiguration 1) wegen ihrer zufälligen und unregelmäßigen Verteilung der bindenden Fäden oder Fasern zu einer nicht homogenen thermogebundenen Vliesstruktur, was ihre mechanischen Eigenschaften anbetrifft, auf ihrer gesamten Oberfläche.

Die Konfiguration 2) kann leicht zu einem Überschuss an thermobindender Substanz führen, wodurch es zu Bindungen an unerwünschten Stellen kommt, erfordert erhebliche Mengen an bindendem Polymer, kann eine unerwünschte Ausdehnung der Oberfläche der Thermobindungspunkte oder -stellen hervorrufen und bringt einen Mangel an Flexibilität bei der Regulierung der Parameter der Thermobindungen mit sich.

Die Konfiguration 3) führt zu Thermobindungen begrenzter Intensität auf Grund der eingeschränkten Oberfläche des Bindungskontakts, des Fehlens ausreichender Thermobindungen an den gewollten Stellen, das von einer inadäquaten unkontrollierbaren Positionierung der Fasern oder Fäden und der allzu inhomogenen Verteilung des bindenden Polymers in den Fasern oder Fäden herrührt.

Diese Erfindung hat insbesondere zum Ziel, den Nachteilen abzuhelfen und die vorgenannten Einschränkungen zu überwinden.

Zu diesem Zweck hat sie ein nichtgewebtes Vlies zum Gegenstand, das mindestens zum Teil aus Endlosfäden oder zusammengesetzten Fasern hergestellt wird, die aus mindestens zwei Komponenten und aus thermoplastischen polymeren Materialien bestehen, das dadurch gekennzeichnet ist, dass es mindestens teilweise aus einheitlichen Fäden oder Fasern besteht, die zu 5 % bis 50 % ihres Gewichts ein Polymer umfassen, das dazu bestimmt ist, das Bindemittel darzustellen, und in ihrem Querschnitt mindestens zwei unterschiedliche Polymerbereiche oder -zonen aufweisen, die das Bindemittel darstellen, und/oder mindestens zwei unterschiedliche Polymerbereiche oder -zonen aufweisen, die die strukturelle(n) Komponente(n) des resultierenden Vlieses darstellen, wobei dieses Vlies nach der Herstellung einer Behandlung durch Thermobindung unterzogen wird.

Die Erfindung wird besser verstanden werden dank der nachfolgenden Beschreibung, die sich auf die bevorzugten Verfahrensmethoden bezieht, welche als Beispiel angegeben werden und nicht als ausschließlich anzusehen sind, und mit Bezug auf die beigefügten schematischen Zeichnungen erläutert werden.

Unter diesen sind die Abbildungen 1 - 10 Schnittansichten von Fäden oder Fasern gemäß den verschiedenen Ausführungsvarianten der Erfindung.

Die Abbildungen 11A und 11B sind Draufsichten unter verschiedenen Vergrößerungen von Teilstücken des erfindungsgerechten nichtgewebten Vlieses, die mittels eines Elektronenmikroskops realisiert wurden.

Die Abbildungen 12A und 12B sind jeweils eine Schnittansicht und eine perspektivische Sicht unter verschiedenen Vergrößerungen von Teilstücken eines erfindungsgerechten nichtgewebten Vlieses, die mittels Elektronenmikroskops realisiert wurden, wobei dieses Vlies aus Fäden hergestellt ist, die denen der Abbildungen 11A und 11B ähneln, jedoch bei einer höheren Temperatur kalandriert wurden.

Nach der Erfindung und wie es die Abbildungen 1 bis 10 der beigefügten Zeichnungen darstellen, ist das nichtgewebte Vlies mindestens teilweise aus einheitlichen Fäden oder Fasern gebildet, die zu 5 % bis 50 % ihres Gewichts ein Polymer umfassen, das dazu bestimmt ist, das Bindemittel darzustellen, und in ihrem Querschnitt mindestens zwei unterschiedliche Polymerbereiche oder -zonen aufweisen, die das Bindemittel darstellen, und/oder mindestens zwei unterschiedliche Polymerbereiche oder -zonen aufweisen, die die strukturelle(n) Komponente(n) des resultierenden Vlieses darstellen, wobei dieses Vlies nach der Herstellung einer Behandlung durch Thermobindung unterzogen wird.

Vorzugsweise umfassen die Fasern oder Fäden zu 10 % bis 30 % ihres Gewichts ein Polymer, das als Bindemittel fungiert.

Um potentielle Oberflächen mit maximierter Bindung im Verhältnis zur Menge des in den Fäden oder Fasern vorhandenen bindenden Polymers zu erzielen, ist dieses bindende Polymer mehrheitlich in den peripheren Zonen der zusammengesetzten Fäden oder Fasern gelagert und im Bereich mindestens zweier unterschiedlicher Zonen der Außenoberfläche dieser Fäden oder Fasern sichtbar.

Vorteilhafterweise kann der vom bindenden Polymer besetzte Anteil der Außenoberfläche der Fäden oder Fasern höher sein als der Anteil seines Gewichts in der Zusammensetzung der Fäden oder Fasern.

Das bindende Polymer und das oder die die strukturelle Komponente darstellende Polymer(e) können inkompatibel sein oder inkompatibel gemacht werden, vor allem, wenn eine teilweise Trennung der verschiedenen Komponenten vor der Thermobindung vorgesehen ist.

Nach einem besonderen Ausführungsmodus der Erfindung, der vor allem in der Abbildung 5 der beigefügten Zeichnungen dargestellt ist, können die Fäden oder Fasern eine multisegmentierte und zusammengesetzte Struktur aufweisen und werden einem Trennungsvorgang unterzogen, der zu gespaltenen Fadenkomponenten führt, die eine jede im Querschnitt mindestens zwei unterschiedliche, die bindende Komponente darstellende Polymerzonen und/oder mindestens zwei unterschiedliche Streifen oder Zonen von Polymeren, die dazu bestimmt sind, die strukturellen Fadenkomponente des sich ergebenden Vlieses zu bilden, vereint (die Trennungsebenen sind als Beispiel durch unterbrochene gemischte Striche auf der Abbildung 5 angegeben, wobei sich jedes Feld aus der Verbindung von drei Elementarfäden zusammensetzt, von denen jeder aus einem anderen Material besteht, und das Material des dazwischenliegenden Fadens mit den Materialien der beiden äußeren Fäden kompatibel ist).

Nach einer ersten Ausführungsvarianten der Erfindung, die in den Abbildungen 1 bis 3 und 5 bis 10 der beigefügten Zeichnungen dargestellt ist, können die Fäden oder Fasern vorteilhafterweise im Querschnitt eine äußere zylindrische Struktur und eine innere Struktur aufweisen, die aus der Gruppe ausgewählt wird, die Strukturen in Lamellenform (Abbildung 6), in Form von Orangenschnitzen (Abbildung 1, 3, 5 und 8) mit oder ohne zentraler Öffnung, in Satellitenform mit oder ohne Ausstülpungen (Abbildungen 2, 9 und 10) und in Form von ergänzenden Auszahnungen (Abbildung 7) umfasst.

Die inneren Strukturen in Form von Orangenschnitzen können entweder Seiten zur Abgrenzung von glatten Komponenten (Abbildung 1 und 3) oder Seiten zur Abgrenzung in konvexer oder konkaver Form (Abbildung 8) aufweisen.

Nach einer zweiten Ausführungsvarianten der Erfindung, die in der Abbildung 4 der beigefügten Zeichnungen dargestellt ist, weisen die Fäden oder Fasern eine multilappige äußere Struktur auf, wobei die bindenden Polymerbereiche oder -zonen vorzugsweise im Bereich der Extremitäten dieser Lappen gelegen sind.

Dank der Erfindung können die Thermobindungseigenschaften unter den das nichtgewebte Vlies bildenden Fäden oder Fasern genau angepasst und mit großer Flexibilität in breiten Wertebereichen reguliert werden vor allem wegen der Pluralität der Parameter, von denen einige entgegengesetzte Wirkung besitzen, deren Werte geeignet sind, nach den Wünschen des Benutzers abgeändert zu werden.

Diese Parameter können in zwei Hauptgruppen unterteilt werden, nämlich in diejenigen, welche von den das Vlies bildenden Fäden oder Fasern abhängen, und in diejenigen, welche von den Ausführungsbedingungen des Thermobindungsvorgangs abhängen.

Die erste Parametergruppe umfasst, insbesondere was das bindende Polymer anbetrifft, die jeweiligen Gewichtsprozentsätze der verschiedenen Polymere, ihre geometrische Verteilung im Querschnitt, die Konfiguration der Außenflächenzonen des bindenden Polymers, die chemische Beschaffenheit dieses Letzteren, und die Bindungskräfte unter den verschiedenen Phasen je nach Art der die Fäden oder Fasern bildenden Polymere.

Die zweite Parametergruppe umfasst insbesondere die Temperatur, bei welcher die Thermobindung durchgeführt wird (Plastifizierung oder Schmelzen des bindenden Polymers), die Veränderbarkeit der Temperatur auf Grund der Zeit, die Kontaktdauer an den Thermobindungsstellen, den Kontaktdruck und die Konfiguration und den Bereich der Kontaktoberfläche.

Die Erfindung wird nachstehend im einzelnen mit Hilfe mehrerer praktischer Ausführungsbeispiele erläutert, die nicht als ausschließlich anzusehen sind.

### Beispiel 1:

Man stellt ein Vlies aus Endlosfäden her, die aus zwei Komponenten bestehen, mit einer Oberflächenmasse von 110 g/m² nach einem Verfahren, das dem in der französischen Patentanmeldung Nr. 7420254 beschriebenen gleicht.

Die Konfiguration der die Oberfläche zusammensetzenden Fäden basiert auf einer Struktur in Form von Orangenschnitzen mit 8 Ausschnitten PET/CoPES-80/20 - Titer 2,0 dTex - Querschnitt von 13 Mikrometer.

Dieser Faden entspricht einem Äquivalent von
- 1,6 dTex, was den Teil PET (4 x 0,4 dTex) anbetrifft,
- 0,4 dTex, was den Teil CoPES (4 x 0,1 dTex) anbetrifft.

Die Kontaktlänge des bindenden Teils beträgt 8,5 Mikrometer, verteilt auf 4 Ausschnitte von 2,1 Mikrometern.

### Verwandte Polymere:

| COPOLYESTER | POLYESTER | |
|---|---|---|
| Substanz | Polyethylenterephtalat | Copolyester (CoPES) |
| TiO₂ | 0,4 % | / |
| Schmelzpunkt | 256°C | 220°C - 225°C |
| Viskosität im geschmolzenen Zustand | 210 Pa bei 290°C | 190 Pa bei 265°C |
| Herkunft | Firma Hoechst | Gesellschaft EMS |
| Typ | Typ 20 | Grylène D 1381 |

### Bedingunpen der Extrusion/Filierung:

Das Trocknen geschieht in trockener Luft bei einem Taupunkt von -40°C und einer Verweildauer von 3 Stunden bei 170°C beim PET und von 6 Stunden bei 130°C beim CoPES.

Die Einspeisung der Extruder erfolgt in stickstoffhaltiger Luft.

Die Filiereinheit besteht aus zwei Kammern, von denen eine in der Achse der Einheit (CoPES) und die zweite ringförmig im Verhältnis zur ersten (PET) gelegen ist.

Die Verteilung der Polymere geschieht durch sechs dazwischenliegende Platten, von denen
- zwei Verteilerplatten dazu bestimmt sind, die Ströme der beiden Kammern zu kreuzen und
- vier Platten der eigentlichen Verteilung dienen.

Die beiden Verteilerplatten ermöglichen eine Verteilung, die zugleich ringförmig und radial erfolgen kann.

Die Anhäufung von vier Endverteilungsplatten gestattet eine wabenförmige Speisung eines jeden der Düsenlöcher. Jedes Loch verfügt so über seinen eigenen Einspeisungskreislauf, der einen zusammengesetzten Faden produziert.

Die Spinndüse ist aus 300 Kapillarlöchern mit einer Weite von 0,4 mm und einer Höhe von 0,8 mm zusammengesetzt.

Die Schmelztemperaturen der beiden Polymere liegen bei 295°C beim PET und bei 255 °C beim CoPES. Die Filierkufe liegt bei 278°C.

Der Transferkreislauf der Polymere zum Filiersystem hin ist ausreichend reduziert, um eine spürbare Verschlechterung zu vermeiden.

Die Filiergeschwindigkeit liegt um die 4500 m/mn und die Leistung pro Loch beträgt 0,9 g/mn (0,72 g für den PET-Anteil, 0,18 g für den CoPES-Anteil).

### Konsolidierung-Bindung:

Die produzierte Oberfläche wird einer doppelseitigen Nadelung mit 200 Perforationen pro cm² mit Hilfe von Nadeln mit der Feinheit von 40 RB, die 12 mm eindringen, unterzogen.

Das Produkt wird nach der Nadelung in einem Kalander thermogebunden, dessen eine von zwei Rollen graviert, die andere glatt ist. Die Gravur ist von der Art einer abgestumpften Pyramide, die 15 % der gebundenen Oberfläche und 56 Punkte/cm² in der Diagonalen verteilt erzeugt. Die Kontakttemperaturen betragen 232 °C bei der gravierten Rolle und 214 °C bei der glatten Rolle. Die Druckkraft beträgt 50 daN/cm der Kalanderbreite. Die Behandlungsgeschwindigkeit beträgt 15 m/mn.

| **Charakteristische Eigenschaften der Fäden:** | |
|---|---|
| Titer | 2,0 dTex |
| Festigkeit | 29,8 cN/Tex |
| Dehnung | 69 % |

| **Charakteristische Eigenschaften des Produkts:** | | | | | |
|---|---|---|---|---|---|
| Dynamometrie: | Belastung | SL | 335 N/5cm | Algt | SL 22 % |
| | Belastung | ST | 332 N/5cm | Algt | ST 28 % |
| | DA | SL | 11,2 N | ST | 13,4 N |
| | Rückgang | SL | -0,8 % | ST | -4,1% |

### Endbearbeitung - Anwendung:

Das thermogebundene Produkt wird einer Induktion von plastifiziertem Polyvinylchlorid (PVC) von 1,1 mm Dicke (Typ Plastisol), sodann einer Polyurethanendbearbeitung und einer Narbung vom Ledertyp für die Verwendung in der Kofferherstellung unterzogen.

### Beispiel 2

Man stellt ein Vlies aus unterbrochenen Fasern, die aus zwei Komponenten bestehen und gekräuselt sind, mit einer Oberflächenmasse von 180 g/m² nach dem Prinzip der elektropneumatischen Fehrer-Kardiereinheiten her.

Die Konfiguration der die Oberfläche zusammensetzenden Fasern basiert auf einer Verteilung in Satellitenform mit 3 peripheren Ausschnitten - PET/CoPES - 75/25 - Titer 3,3 dTex - Querschnitt von 18 Mikrometer mit intensiver Kräuselung.

Diese Faser entspricht einem Äquivalent von
- 2,5 dTex, was den PET- Anteil (1 x 2,5 dTex) anbetrifft,
- 0,8 dTex, was den CoPES-Anteil (3 x 0,27 dTex) anbetrifft.

Die Kontaktlänge des bindenden Teils beträgt 24 Mikrometer, verteilt auf 4 Ausschnitte von 8 Mikrometern.

### Verwandte Polymere:

| | POLYESTER | COPOLYESTER |
|---|---|---|
| Substanz | Polyethylenterephtalat | Copolyester |
| TiO₂ | 0,4 % | / |
| Schmelzpunkt | 256°C | 187°C - 197°C |
| Viskosität im geschmolzenen Zustand | 210 Pa bei 280°C | 100 Pa bei 280°C |
| Herkunft | Firma Hoechst | Firma Far Eastern |
| Typ | Typ 20 | CS113N |

### Bedingungen der Extrusion/Filierung/Streckung:

Das Trocknen geschieht in trockener Luft bei einem Taupunkt von -25°C und einer Verweildauer von 3,5 Stunden bei 170°C beim PET und von 8 Stunden bei 100°C beim CoPES.

Die Spinndüsen sind aus 600 Kapillarlöchern mit einer Weite von 0,28 mm und einer Höhe von 0,6 mm zusammengesetzt. Das Verteilungssystem ähnelt demjenigen, das im Beispiel 1 erläutert wurde, außer was die Anzahl der Ausschnitte und der Endverteilung anbetrifft.

Die Schmelztemperaturen der beiden Polymere liegen bei 285°C beim PET und bei 240 °C beim CoPES. Die Filierkufe ist auf 285°C festgelegt.

Die Filiergeschwindigkeit liegt um die 1800 m/mn und die Leistung pro Loch beträgt 1,2 g/mn (0,9 g für den PET-Anteil, 0,3 g für den CoPES-Anteil).

Der Fadenlitze wird einem Streckgrad von zwei und einer forcierten Kräuselung unterzogen, bevor sie in Fasern von 40 mm Länge geschnitten wird.

### Kardieren - Konsolidierung - Bindung:

Die Oberfläche wird auf einer elektropneumatischen Kardiereinheit des Typs K21/K12 der Firma Fehrer produziert, dann in einem Spannrahmen vom Typ Monforts auf Teppich bei 220°C und mit einer Geschwindigkeit von 10m/mn fixiert, was eine Verweildauer von 30 sec. mit sich bringt.

| **Charakteristische Eigenschaften der Fäden:** | |
|---|---|
| Titer | 3,3 dTex |
| Festigkeit | 45 cN/Tex |
| Dehnung | 41 % |

| **Charakteristische Eigenschaften des Produkts:** | | | | | |
|---|---|---|---|---|---|
| Dynamometrie: | Belastung | SL | 69 N/5cm | ST | 77N/5cm |
| | Dehnung | SL | 70 % | ST | 90 % |
| | Reißfestigkeit | SL | 12,1 N | ST | 13,4 N |
| | Rückgang | SL | -1,1 % | ST | -1,6% |

### Endbearbeitung - Anwendung:

Das konsolidierte Produkt ergibt ein Vlies für die Watteherstellung von 2,5 cm Dicke, die zur Fütterung von alpiner Kleidung bestimmt ist. Die Eigenschaften der produzierten Oberfläche erlauben auf Grund ihrer Elastizität das Waschen in der Maschine oder eine Reinigung, ohne daß Isolierfähigkeit, Geblähtheit, Geschmeidigkeit und Weichheit verloren gehen. Die Kohäsion des Fasernetzes und die Qualität der Thermobindung verhindern es, daß sich freie Fasern bilden, die die Tendenz hätten, durch die das Fütterungsvlies um hüllende textilen Oberflächen hindurchzuwandern.

### Beispiel 3

Man stellt ein Vlies aus Endlosfäden her, die aus zwei Komponenten bestehen, mit einer Oberflächenmasse von 50 g/m² nach dem im Beispiel 1 beschriebenen Prinzip.

Die Konfiguration der die Oberfläche zusammensetzenden Fäden basiert auf einer Verteilung in Satellitenform mit 3 peripheren Ausschnitten, die mit dem Beispiel 2 identisch sind, aber folgende Konstitution aufweisen: - PET/CoPES - 85/15 - Titer 3,3 dTex - Querschnitt von etwa 18 Mikrometern.

Diese Endlosfäden entsprechen einem Äquivalent von
- 2,8 dTex, was den PET-Anteil (1 x 2,8 dTex) anbetrifft,
- 0,5 dTex, was den CoPES-Anteil (3 x 0,17 dTex) anbetrifft.

Die Kontaktlänge des bindenden Teils beträgt 18 Mikrometer, verteilt auf drei Ausschnitte von 6 Mikrometern.

### Verwandte Polymere (identisch mit denen des Beispiels 2):

| | POLYESTER | COPOLYESTER |
|---|---|---|
| Substanz | Polyethylenterephtalat | Copolyester |
| TiO₂ | 0,4 % | / |
| Schmelzpunkt | 256°C | 187°C- 197°C |
| Viskosität im geschmolzenen Zustand | 210 Pa bei 280°C | 100 Pa bei 280°C |
| Herkunft | Firma Hoechst | Firma Far Eastern |
| Typ | Typ 20 | CS113N |

### Bedingungen der Extrusion/Filierung:

Das Trocknen geschieht in trockener Luft bei einem Taupunkt von -45°C und einer Verweildauer von 3 Stunden bei 170°C beim PET und von 8 Stunden bei 100°C beim CoPES.

Die Spinndüsen sind aus 220 Kapillarlöchern mit einer Weite von 0,4 mm und einer Höhe von 0,8 mm zusammengesetzt. Das Verteilungssystem ähnelt demjenigen, das im Beispiel 1 erläutert wurde, außer was die Anzahl der Ausschnitte und die Endverteilung anbetrifft.

Die Schmeiztemperaturen der beiden Polymere liegen bei 295°C beim PET und bei 240 °C beim CoPES. Die Filierkufe ist auf 278°C festgelegt.

Die Filiergeschwindigkeit liegt um die 4800 m/mn und die Leistung pro Loch beträgt 1,58 g/mn (1,35 g für den PET-Anteil, 0,24 g für den CoPES-Anteil).

### Konsolidierung - Bindung:

Die Oberfläche wird einer glatten Kalandrierung mit einem Druck von 80 daN/cml und einer Temperatur von 210°C unterzogen. Die Behandlungsgeschwindigkeit beträgt 25m/mn.

| **Charakteristische Eigenschaften der Fäden:** | |
|---|---|
| Titer | 3,3 dTex |
| Festigkeit | 33 cN/Tex |
| Dehnung | 75 % |

| **Charakteristische Eigenschaften des Produkts:** | | | | | |
|---|---|---|---|---|---|
| Dynamometrie: | Belastung | SL | 150 N/5cm | ST | 140N/5cm |
| | Dehnung | SL | 17 % | ST | 21 % |
| | Reißfestigkeit | SL | 7,1 N | ST | 11,4 N |
| | Rückgang | SL | -0,9 % | ST | -3,1 % |
| | Dicke | | 0,07 mm | | |

### Endbearbeitung - Anwendung:

Das thermogebundene Produkt wird bei den Anwendungen für die Bebänderung von elektrischen Kabel verwandt.

### Beispiel 4:

Man stellt ein Vlies aus Endlosfäden her, die aus zwei Komponenten bestehen, mit einer Oberflächenmasse von 15 g/m² nach dem im Beispiel 1 beschriebenen Prinzip.

Die Konfiguration der die Oberfläche zusammensetzenden Fäden basiert auf einer vierlappigen Verteilung (Abbildung 10) unter folgenden Bedingungen: - PP/PE 50/50 - Titer 2,0 dTex - Querschnitt von etwa 17 Mikrometern.

Diese Endlosfäden entsprechen einem Äquivalent von
- 1,0 dTex, was den PP-Anteil (1 x 1,00 dTex) anbetrifft,
- 1,0 dTex, was den PE-Anteil (4 x 0,25 dTex) anbetrifft.

Die Kontaktoberfläche des bindenden Teils aus PE entspricht der äußeren Oberfläche der vier Lappen des Querschnitts des Fadens.

### Verwandte Polymere:

| | | |
|---|---|---|
| Substanz | Polypropylen | Polyethylen |
| TiO₂ | / | / |
| Schmelzpunkt | 156°C | 120°C - 130°C |
| MFI | 25g/10mn | |
| Herkunft | SOLVAY | Dow Chemical |
| Typ | ELTEX P HY610 | LLDPE |

### Bedingungen der Extrusion/Filierung/Steckung:

Die Spinndüsen sind aus 180 Kapillarlöchern mit einer Weite von 0,4 mm und einer Höhe von 1,2 mm zusammengesetzt. Das Verteilungssystem ähnelt demjenigen, das im Beispiel 1 erläutert wurde, außer was die Anzahl der Ausschnitte und die Endverteilung anbetrifft.

Die Schmelztemperaturen der beiden Polymere liegen bei 235°C beim PP und bei 190 °C beim PE.

Die Filierkufe ist auf 240°C festgelegt.

Die Filiergeschwindigkeit liegt um die 3500 m/mn und die Leistung pro Loch beträgt 0,7 g/mn (0,35 g pro Polymer).

### Konsolidierung - Bindung:

Die produzierte Oberfläche wird einer hydraulischen perforierten Bindung, und dann einer Trocknung durch Durchströmungsluft unterzogen.

| **Charakteristische Eigenschaften der Fäden:** | |
|---|---|
| Titer | 2,0 dTex |
| Festigkeit | 19 cN/Tex |
| Dehnung | 124 % |

| **Charakteristische Eigenschaften des Produkts:** | | | | |
|---|---|---|---|---|
| Belastung | SL | 250 N | ST | 21N |
| Dehnung | SL | 45 % | ST | 68 % |
| Reißfestigkeit | SL | 1,8 N | ST | 2,4 N |

### Endbearbeitung - Anwendung:

Das resultierende Produkt kann als perforiertes Abdeckungsvlies verwandt werden.

### Beispiel 5:

Man stellt ein Vlies aus Endlosfäden her, die aus zwei Komponenten bestehen, mit einer Oberflächenmasse von 100 g/m² nach dem im Beispiel 1 beschriebenen Prinzip.

Die Konfiguration der die Oberfläche zusammensetzenden Fäden basiert auf einer Struktur in Form von 4 Orangenschnitzen mit 16 Ausschnitten:
- PET/CoPES -80/20 - Titer 1,6 dTex - Querschnitt von 12 Mikrometern.

Dieser Faden entspricht einem Äquivalent von
- 1,8 dTex, was den PET-Anteil (8 x 0,16 dTex) anbetrifft,
- 0,32 dTex, was den CoPES-Anteil (8 x 0,004 dTex) anbetrifft.

Die Kontaktlänge des bindenden Teils beträgt 7,5 Mikrometer verteilt auf 8 Ausschnitte von 0,95 Mikrometern.

### Verwandte Polymere:

| | POLYESTER | COPOLYESTER |
|---|---|---|
| Substanz | Polyethylenterephtalat | Copolyester |
| TiO₂ | 0,4 % | / |
| Schmelzpunkt | 256°C | 220°C - 225°C |
| Viskosität im geschmolzenen Zustand | 210 Pa bei 290°C | 190 Pa bei 265°C |
| Herkunft | Firma HOECHST | Firma EMS |
| Typ | Typ 20 | Grylène D1381 |

### Bedingungen der Extrusion/Filierung/Streckung:

Die Spinndüsen sind aus 180 Kapillarlöchern mit einer Weite von 0,4 mm und einer Höhe von 0,8 mm zusammengesetzt. Das Verteilungssystem ähnelt demjenigen, das im Beispiel 1 erläutert wurde, außer was die Anzahl der Ausschnitte und die Endverteilung anbetrifft.

Die Filiergeschwindigkeit liegt um die 4000 m/mn und die Leistung pro Loch beträgt 0,64 g/mn (0,51 g für den PET-Anteil und 0,13 g für den CoPES-Anteil).

Die übrigen Verarbeitungsbedingungen sind identisch mit Beispiel 1.

### Konsolidierung - Bindung:

Die produzierte Oberfläche wird einer Präkalandrierung und dann einer glatten Kalandrierung unterzogen: 190°C/218°C mit 120 dann 70 bar und 20 m/mn.

| **Charakteristische Eigenschaften der Fäden:** | |
|---|---|
| Titer | 1,6 dTex |
| Festigkeit | 28 cN/Tex |
| Dehnung | 70 % |

| **Charakteristische Eigenschaften des Produkts:** | | | | |
|---|---|---|---|---|
| Belastung | SL | 373 N/5 cm | ST | 308 N/5 cm |
| Dehnung | SL | 16 % | ST | 31 % |
| Reißfestigkeit | SL | 7,0 N | ST | 10,4 N |
| Rückgang | SL | -0,9 % | ST | -1,1 % |
| Dicke | | 0,11 mm | | |

### Endbearbeitung - Anwendung:

Das resultierende Produkt kann als Membranträger verwandt werden (siehe beigefügte Abbildungen 11 und 12).

Die Erfindung ist natürlich nicht auf die beschriebenen und in den beigefügten Zeichnungen dargestellten Durchführungsarten beschränkt. Änderungen sind möglich, vor allem im Hinblick auf die Beschaffenheit der verschiedenen Elemente oder durch Ersatz durch gleichwertige Techniken, ohne daß dadurch der Bereich des Erfindungsschutzes verlassen würde.

## Patentansprüche

1. Nichtgewebtes Vlies, das mindestens zum Teil aus Endlosfäden oder zusammengesetzten Fasern hergestellt wird, die aus mindestens zwei Komponenten aus thermoplastischen polymeren Materialien bestehen, dadurch gekennzeichnet, dass es mindestens teilweise aus einheitlichen Fäden oder Fasern besteht, die zu 5 % bis 50 % ihres Gewichts ein Polymer umfassen, das dazu bestimmt ist, das Bindemittel darzustellen, und in ihrem Querschnitt mindestens zwei unterschiedliche Polymerbereiche oder -zonen aufweisen, die das Bindemittel darstellen, und/oder mindestens zwei unterschiedliche Polymerbereiche oder -zonen aufweisen, die die strukturelle(n) Komponente(n) des resultierenden Vlieses darstellen, wobei dieses Vlies nach der Herstellung einer Behandlung durch Thermobindung unterzogen wird.

2. Nichtgewebtes Vlies nach Anspruch 1, dadurch gekennzeichnet, dass die Fasern oder Fäden zu 10 % bis 30 % des Gewichts das bindende Polymer umfassen.

3. Nichtgewebtes Vlies nach irgendeinem der Ansprüche 1 und 2, dadurch gekennzeichnet, dass das bindende Polymer mehrheitlich in den peripheren Zonen der zusammengesetzten Fäden und Fasern gelagert ist und im Bereich von mindestens zwei unterschiedlichen Zonen der äußeren Oberfläche dieser Fäden oder Fasern sichtbar ist.

4. Nichtgewebtes Vlies nach irgendeinem der Ansprüche 1 bis 3, dadurch gekennzeichnet, dass der Anteil der äußeren Oberfläche der Fäden oder Fasern, der vom bindenden Polymer besetzt ist, höher ist als der Gewichtsanteil dieses Polymers in der Zusammensetzung der Fäden oder Fasern.

5. Nichtgewebtes Vlies nach irgendeinem der Ansprüche 1 bis 4, dadurch gekennzeichnet, dass das bindende Polymer und das oder die Polymere, die die strukturellen Komponenten darstellen, inkompatibel sind.

6. Nichtgewebtes Vlies nach irgendeinem der Ansprüche 1 bis 5, dadurch gekennzeichnet, dass die einheitlichen Faden oder Fasern nach der Extrusion eine multisegmentierte und zusammengesetzte Struktur aufweisen und einem Trennungsvorgang unterzogen werden, wodurch gespaltene Fadenkomponente entstehen, von denen jede im Querschnitt mindestens zwei unterschiedliche Zonen des bindenden Polymers und/oder mindestens zwei unterschiedliche Polymerbereiche oder -zonen vereint, die dazu bestimmt sind, die strukturelle Komponente(n) des resultierenden Vlieses zu bilden.

7. Nichtgewebtes Vlies nach irgendeinem der Ansprüche 1 bis 6, dadurch gekennzeichnet, dass die Fäden oder Fasern im Querschnitt eine äußere zylindrische Struktur und eine innere Struktur aufweisen, die aus der Gruppe gewählt wird, die aus den Strukturen in Lamellenform, in Form von Orangenschnitzen mit oder ohne zentraler Öffnung, in Sattelitenform mit oder ohne Ausstülpungen und in ergänzenden Auszahnungen besteht.

8. Nichtgewebtes Vlies nach irgendeinem der Ansprüche 1 bis 6, dadurch gekennzeichnet, dass die Fäden oder Fasern im Querschnitt eine äußere multilappige Struktur aufweisen und die das Bindemittel darstellende Polymerbereiche oder -zonen vorzugsweise im Bereich der Extremitäten der Lappen gelegen sind.
